# EUROPÄISCHE PATENTANMELDUNG

(11) **EP 0 990 695 A1**
(43) Veröffentlichungstag der Anmeldung: **05.04.2000**
(21) Anmeldenummer: 98118491.4
(22) Anmeldetag: 30.09.1998
(51) Int. Cl.: C11D 1/62, C11D 3/30, C11D 3/28, C11D 1/645

(54) **Weichspülmittel mit farberhaltender Wirkung**

(71) Anmelder: Witco Surfactants GmbH, 36396 Steinau an der Strasse (DE)
(72) Erfinder: Fender, Michael, 63628 Bad Soden-Salmünster (DE); Köhle, Hans-Jürgen, Dr., 36381 Schlüchtern (DE); Wilhelm, Anja, 36396 Steinau an der Strasse (DE)

(57) **Zusammenfassung**

Gegenstand der Erfindung sind Weichspülmittel mit farberhaltender Wirkung, enthaltend 3-25 Gew% der Komponente A), bestehend aus
Aa) 75-97 Gew% quaternären Ammoniumverbindungen der allgemeinen Formel (I) und 3-25 Gew% mindestens einer weiteren Verbindung und
B) 0,5-6 Gew% üblicher Hilfs- und Zusatzstoffe,
C) ad-100 Gew% Wasser.

## Beschreibung

Gegenstand der Erfindung sind Weichspülmittelformulierungen auf Basis ein oder mehrerer kationischer Tenside und mindestens einer weiteren Komponente, welche der Gesamtformulierung eine verbesserte farberhaltende Wirkung auf Textilien verleihen.

Die Waschmittelindustrie hat im Laufe der Zeit Textilwaschmittel mit ständig verbessertem Reinigungsvermögen entwickelt. So positiv und wünschenswert dies aus hygienischen Gründen ist, ist der nachteilige Effekt, insbesondere nach mehreren Waschcyclen, nicht zu übersehen: Bei farbigen oder farbig bedruckten Textilien tritt eine mehr oder minder starke Verblassung der Farben ein.

Noch störender wird die Farbauslaugung, wenn die in die Waschflotte abgegebenen Farbstoffe auf andere Textilien übertragen werden.

Man hat daher in der Vergangenheit versucht, das Problem auf verschiedene Weisen zu lösen, wie beispielsweise durch Behandlung der Textilien mit sogenannten "dye scavengern" während des Waschvorganges.

Auch die Verwendung von Farbfixativen, welche die Haftung der Farbstoffe auf der Faser verbessern sollen, und dem Waschmittel oder dem Nachspülmittel zugegeben werden, wurde mehrfach vorgeschlagen (EP-A- 0 704 523, EP-A-0 341 205, EP-A- 0 462 806, WO 94/11482, EP-A- 0 811 679).

Es wurden zwar Fortschritte erzielt, überwiegend aber nur durch hohe Fixativanteile von ca. 5-8 Gew%. Es bestand daher weiterhin ein Bedarf an Wäscheweichspülmitteln, welche bei verringerten Anteilen an Fixativen eine hohe farberhaltende Wirkung aufweisen.

Es wurde nun gefunden, daß eine Weichspülformulierung, bestehend überwiegend aus kationischen Tensiden und mindestens 0,02 bis ca. 4 Gew%, bezogen auf Gesamtformulierung, einer weiteren Verbindung, diese Forderungen erfüllt, daß heißt, die Farben werden durch den Weichspülvorgang auf dem Gewebe fixiert, so daß beim nächsten Waschgang die Ausblutung stark vermindert wird.

Gegenstand der Erfindung sind daher Weichspülmittel mit farberhaltender Wirkung, enthaltend
3-25 Gew% der Komponente A), bestehend aus
Aa) 75-97 Gew% quaternären Ammoniumverbindungen der allgemeinen Formel (I) und
   3-25 Gew% mindestens einer der Verbindungen mit der Bedeutung
   - R =: -CH₃, -CH₂-CH(R⁴)-OR¹, -CH₂-CH(R⁵)-OR² , worin R⁴, R⁵ gleich oder verschieden H, -CH₃ sein können,
   - R¹, R² =: H, -C(O)-R³, worin R³ ein gegebenenfalls substituierter, gegebenenfalls Doppelbindungen enthaltender Kohlenwasserstoffrest mit 13-19 C-Atomen, mit der Maßgabe, daß R¹ und R² min 1 bis 1,5 mal = H sind,
   - R⁶ =: gegebenenfalls substituierter, gegebenenfalls Mehrfachverbindungen enthaltender Kohlenwasserstoffrest mit 8-20 C-Atomen ist,
   - a,b =: 1-8, wobei die Summe aus a+b 2-10, insbesondere 3-8 ist,
   - R⁷ =: gegebenenfalls substituierter Kohlenwasserstoffrest mit 7-19 C-Atomen ist,
   - R⁸⁻¹¹ =: -(CH₂-CH₂-O)ₙH , worin n = 1-10 und die Summe aller n = 8-20, insbesondere 11-15 betragen kann,
   - A⁻ =: Anion eines Quaternierungsmittels, insbesondere des Dimethylsulfats, Diethylsulfats, Methylchlorids sein kann,
B) 0,5-6 Gew% üblicher Hilfs- und Zusatzstoffe,
C) ad 100 Gew% Wasser.

Ein weiterer Gegenstand sind wäßrige Weichspülmittel, in denen als Alkanolamine Methyldiethanolamin oder Triethanolamin eingesetzt werden.

Ein weiterer Gegenstand sind wäßrige Weichspülmittel auf Basis von Estern aus Fettsäuren und Alkanolaminen welche im Molverhältnis von 1:1,75 bis 1:2 umgesetzt werden.

Weitere Gegenstände der Erfindung sind durch die Ansprüche definiert.

Die erfindungsgemäß mitverwendeten quaternären Verbindungen der allgemeinen Formel I werden nach den auf diesem Gebiet allgemein bekannten Verfahren durch Veresterung von Alkanolaminen wie Triethanolamin (TEA), Methyl-diethanolamin(MDEA), Methyl-diisopropanolamin (MDIA), Methylethanol-isopropanolamin (MEIPA), Triisopropanolamin (TIPA) mit Fettsäure und anschließender Quaternierung hergestellt.

Besonders weit verbreitet sind Esterverbindungen auf Basis von Triethanolamin wie N-methyl, N,N-bis(beta-C₁₄₋₁₈-acyloxyethyl), N-beta-hydroxyethyl-ammonium-methosulfat), die unter Handelsnamen wie TETRANYL® AT 75 (Warenzeichen der KAO Corp.), STEPANTEX® VRH 90 (Warenzeichen der Stepan Corp.) oder REWOQUAT® WE 18 (Warenzeichen der Witco Surfactants GmbH) vertrieben werden.

Als Fettsäuren für die Veresterung bzw. Umesterung werden die auf diesem Gebiet bekannten und üblichen einbasischen Fettsäuren auf Basis natürlicher pflanzlicher oder tierischer Öle mit 12-22 Kohlenstoffatomen, insbesondere mit 14-18 Kohlenstoffatomen, eingesetzt, wie insbesondere Palm-, Talg-, Ricinusfettsäuren mit Jodzahlen im Bereich von 20 bis 80, insbesondere 30 bis 50, in Form ihrer Glyceride, Methyl- oder Ethylester oder als freie Säuren.

Der Gehalt dieser Fettsäuren bzw. Fettsäureester an ungesättigten Anteilen, wird - soweit dies erforderlich ist - durch die bekannten katalytischen Hydrierverfahren auf eine gewünschte Jodzahl eingestellt oder durch Abmischung von vollhydrierten mit nichthydrierten Fettkomponenten erzielt.

Die Jodzahl, als Maßzahl für den durchschnittlichen Sättigungsgrad einer Fettsäure, ist die Jodmenge, welche von 100 g der Verbindung zur Absättigung der Doppelbindungen aufgenommen wird.

Erfindungsgemäß bevorzugt sind teilhydrierte Talgfettsäuren und Palmfettsäuren. Sie sind handelsübliche Produkte und werden von verschiedenen Firmen unter deren jeweiligen Handelsnamen angeboten.

Die Veresterung oder Umesterung wird nach bekannten Verfahren durchgeführt. Hierbei wird das Alkanolamin mit der dem gewünschten Veresterungsgrad entsprechenden Menge an Fettsäure oder Fettsäureester, gegebenenfalls in Gegenwart eines Katalysators, z. B. Methansulfonsäure, unter Stickstoff bei 160-240°C umgesetzt und das sich bildende Reaktionswasser bzw. der Alkohol kontinuierlich abdestilliert, wobei zur Vervollständigung der Reaktion gegebenenfalls der Druck vermindert werden kann.

Erfindungsgemäß bevorzugt, wird das Verhältnis so gewählt, daß in den technischen Reaktionsmischungen überwiegend die Diester vorliegen.

Auch die anschließende Quaternierung erfolgt nach bekannten Verfahren. Erfindungsgemäß wird so verfahren, daß der Ester, gegebenenfalls unter Mitverwendung eines Lösungsmittels, vorzugsweise Isopropanol, Ethanol, 1,2-Propylenglykol und/oder Dipropylenglykol, bei 60-90°C mit äquimolaren Mengen des Quaternierungsmittels unter Rühren, gegebenenfalls unter Druck, versetzt wird und die Vervollständigung der Reaktion durch Kontrolle der Gesamtaminzahl überwacht wird.

Beispiele für die mitverwendeten Quaternierungsmittel sind organische oder anorganische Säuren, vorzugsweise aber kurzkettige Dialkylphosphate und -sulfate wie insbesondere Dimethylsulfat, Diethylsulfat, Dimethylphosphat, Diethylphosphat, kurzkettige Halogenkohlenwasserstoffe, insbesondere Methylchlorid.

Für die Herstellung der quaternären Ammoniumverbindungen gemäß allgemeiner Formel (I) wurden folgend aufgeführten Fettsäuren mitverwendet.

### Fettsäure I (FS I)

Partiell hydrierte Talgfettsäure mit einer Säurezahl von 202-208, einer Jodzahl von 36-44 und einer C-Kettenverteilung von

| | |
|---|---|
| <C 16 | ca. 2% |
| C 16 | ca. 25% |
| C 16' | ca. 2% |
| C 17 | ca. 2% |
| C 18 | ca. 28% |
| C 18' | ca. 37% |
| C 18'' | ca. 3% |
| >C 18 | ca. 2% |

### Fettsäure II (FS II)

Partiell hydrierte Palmfettsäure mit einer Säurezahl von 205-212, einer Jodzahl von 32-40 und einer C-Kettenverteilung von

| | |
|---|---|
| <C 16 | ca. 2% |
| C 16 | ca. 46% |
| C 16' | ca. 1% |
| C 17 | - |
| C 18 | ca. 13% |
| C 18' | ca. 36% |
| C 18'' | ca. 2% |
| >C 18 | ca. 1% |

Als Beispiel der quaternären Ammoniumverbindungen gemäß Formel (I) wurden folgende Verbindungen eingesetzt:

| | |
|---|---|
| Komponente Aa1): | TEA: FS I = 1:1,75 |
| Komponente Aa2): | TEA: FS II = 1:1,85 |
| Komponente Aa3): | MDEA: FS I = 1:2 |

Die Verbindungen gemäß Ab) können nach an sich bekannten Verfahren hergestellt werden.
So wird die Komponente Ab1) vorzugsweise hergestellt durch Umsetzung von primären Alkylaminen mit Ethylenoxid und anschließender Quaternierung mit einem Alkylierungsmittel, wie beispielsweise Dimethylsulfat. Erfindungsgemäß bevorzugt sind Verbindungen auf Basis von Kokosamin mit insgesamt 3-8 angelagerten Ethylenoxidmolekülen.

Die Komponente Ab2) wird vorzugsweise hergestellt durch Umsetzung von Alkyldipropylentriamin mit Ethylenoxid, wobei erfindungsgemäß Alkylreste mit 18 C-Atomen und eine Gesamtmenge an addierten Ethylenoxidmolekülen (Summe n) von 11-15 bevorzugt mitverwendet werden.

Die Komponente Ab3) ist erhältlich durch Umsetzung von Dimethylaminopropylamin mit langkettigen Fettsäuren, wie vorzugsweise Kokosfettsäure und insbesondere Talgfettsäure, im Molverhältnis 1:1 und anschließender Quaternierung mit einem Alkylierungsmittel, wie beispielsweise Dimethylsulfat.

Die Komponente Ab4) wird vorzugsweise hergestellt durch Umsetzung von Aminoethylethanolamin mit einer langkettigen Fettsäure im Molverhältnis 1,5:1 und anschließender Destillation des überschüssigen Aminoethylethanolamins, wobei das Amid unter Abspaltung von Wasser zum Imidazolin cyclisiert.

Die Herstellung der Weichspülmittel erfolgt durch Emulgieren oder Dispergieren der jeweiligen Einzelkomponenten in Wasser. Hierbei können die auf diesem Gebiet üblichen Verfahrensweisen angewendet werden.

Üblicherweise geht man dabei so vor, daß das bis auf ca. 10 C unterhalb des Klarschmelzpunktes der Weichmacher vorgewärmte Wasser vorgelegt wird, unter gutem Rühren erst die Farbstofflösung, dann die gegebenenfalls erforderliche Antischaumemulsion und schließlich die klare Schmelze des Weichmachers und der Komponente Ab) als Mischung oder in beliebiger Reihenfolge eindispergiert wird. Nach Zugabe einer Teilmenge einer Elektrolytlösung wird Parfümöl zudosiert, nachfolgend die restliche Menge Elektrolytlösung, und danach läßt man unter Rühren auf Raumtemperatur abkühlen. Die erfindungsgemäßen Weichspülmittel können dabei die angebenenen Komponenten innerhalb der auf diesem Gebiet üblichen Grenzen enthalten, wie beispielsweise 3-25 Gew% einer Mischung der Verbindungen der allgemeinen Formel I mit mindestens einer Verbindung der allgemeinen Formeln II bis V; 0,5 bis 6 Gew% üblicher Hilfs- und Zusatzstoffe wie 0,1-1 Gew% Farbstoffen, 0,1-1 Gew% Konservierungsmitteln, 0,1-1 Gew% Entschäumungsmitteln sowie insbesondere 0,1-1,5 Gew% eines Alkali- und/oder Erdalkalisalzes; 0,1-1,5 Gew% Parfümöl und den Rest zu 100 Gew% (ad 100) Wasser.

Wie die zum bekannten Stand der Technik gehörenden Weichspülmittel werden die erfindungsgemäßen Weichspüler im Anschluß an den eigentlichen Waschvorgang im letzten Spülgang zugegeben. Die Anwendungskonzentration liegt nach dem Verdünnen mit Wasser je nach Anwendungsgebiet im Bereich von 0,1-10 g Weichspülmittel pro Liter Behandlungsflotte.

### Beispiele:

| | | | |
|---|---|---|---|
| (1) | Komponente Aa1) | | 90 % |
| | Komponente Ab1) | mit R⁶ = Kokosalkyl, | 10 % |
| | | a+b =5 und | |
| | | A⁻ = Methylsulfat | |
| (2) | Komponente Aa1) | | 92 % |
| | Komponente Ab2) | mit R⁶ = Talgalkyl und | 8 % |
| | | R⁸+R⁹+R¹⁰+R¹¹ = 13 | |
| | | A⁻ = Methylsulfat | |
| (3) | Komponente Aa1) | | 92% |
| | Komponente Ab3) | mit R⁷ = nor-Talgalkyl | 5 % |
| | | A⁻ = Methylsulfat | |
| | Komponente Ab1) | mit R⁶ = Kokosalkyl, | 3 % |
| | | a+b = 5 und | |
| | | A⁻ = Methylsulfat | |
| (4) | Komponente Aa2) | | 90 % |
| | Komponente Ab1) | mit R⁶ = Kokosalkyl, | 10 % |
| | | a+b = 5 und | |
| | | A⁻ = Methylsulfat | |
| (5) | Komponente Aa3) | MDEA: FSI = 1:2 | 90 % |
| | Komponente Ab4) | mit R⁷= nor-Kokosalkyl | 10 % |

### Prüfungen:

Zur Prüfung des Farbverlustes des farbigen Prüfgewebes wurde das Gewebe 10 Waschcyclen unterworfen, wobei jeweils nach dem Waschen weichgespült und getrocknet wurde. Vor der ersten Wäsche, sowie nach der 5. und 10. Trocknung wurde die Farbintensität (Lichtreflektion) des Testgewebes gemessen.

| Prüfbedingungen: | | |
|---|---|---|
| Apparatur: | Laborwaschmaschine: Linitest® (Fa. Heraeus) | |
| Farbgewebe: | Baumwollgewebe mit Schwefelfarbstoff Sulfur Black 1, (Sandozol® Black 4 G -RDT) | |
| Wäsche: | 1,5 g Farbgewebe | |
| Waschmittel: | Persil® Color Gel (Henkel) | |
| | Menge: | 10 g/l |
| | Flottenmenge: | 150 ml |
| | Waschtemperatur: | 40 °C |
| | Waschdauer: | 45 Minuten |
| Nachbehandlung: | Weichspüler: gemäß Beispielrezepturen | |
| | Einsatzmenge Weichspüler: | 1,75 g/l |
| | Temperatur Spülung: | 20 °C |
| | Spüldauer: | 10 Minuten |
| | Trocknungsdauer: | 24 Stunden |
| Meßgerät: | Lico 200, Fa. Dr. Lange; Meßdurchführung: gemäß Herstellerangabe. | |

Die in der untenstehenden Graphik angegebenen Meßwerte sind die mit Hilfe des Meßgerätes ermittelten Lichtreflektionswerte (Meßwerte): Mit einer Xenon-Blitzlampe wird auf den Probekörper ein definierter Lichtstrahl geblitzt. Gemessen wird nach DIN 5033 die diffuse Reflexion der Probe unter einem Winkel von 8°. Die gemessenen Werte stehen in einer direkten Relation zu der Intensität eines Farbstoffes. Niedrige Reflektionswerte stehen für dunkle Farben, das heißt, je geringer der Wert, um so geringer ist auch die Farbablösung und um so effektiver die Weichspülformulierung.

## Patentansprüche

1. Weichspülmittel mit farberhaltender Wirkung, enthaltend
3-25 Gew% der Komponente A), bestehend aus
Aa) 75-97 Gew% quaternären Ammoniumverbindungen der allgemeinen Formel (I) und
3-25 Gew% mindestens einer der Verbindungen mit der Bedeutung
R = -CH₃, -CH₂-CH(R⁴)-OR¹,-CH₂-CH(R⁵)-OR₂, worin R⁴, R⁵ gleich oder verschieden H, -CH₃ sein können,
R¹, R² = H, -C(O)-R³ worin R³ ein gegebenenfalls substituierter, gegebenenfalls Doppelbindungen enthaltender Kohlenwasserstoffrest mit 13-19 C-Atomen ist mit der Maßgabe, daß R¹ und R² min 1-1,5 mol = H sind,
R⁶ = gegebenenfalls substituierter, gegebenenfalls Mehrfachverbindungen enthaltender Kohlenwasserstoffrest mit 8-20 C-Atomen ist,
a,b = 1-8, wobei die Summe aus a+b 2-10, insbesondere 3-8 ist
R⁷ = gegebenenfalls substituierter Kohlenwasserstoffrest mit 7-19 C-Atomen ist,
R⁸⁻¹¹ = -(CH2-CH2-O)ₙH , worin n = 1-10 und die Summe aller n = 8-20 betragen kann,
A⁻ = Anion eines Quaternierungsmittels kann,
B) 0,5-6 Gew% üblicher Hilfs- und Zusatzstoffe,
C) ad-100 Gew% Wasser.

2. Weichspülmittel gemäß Anspruch 1, dadurch gekennzeichnet, daß als Alkanolamin Methyldiethanolamin oder Triethanolamin eingesetzt wird.

3. Weichspülmittel gemäß Anspruch 1, dadurch gekennzeichnet, daß als Fettsäure teilhydrierteTalgfettsäuren oder Palmfettsäuren mit Jodzahlen im Bereich von 30 bis 50 eingesetzt werden.

4. Weichspülmittel gemäß Anspruch 1, dadurch gekennzeichnet, daß Fettsäuren und Alkanolamine im Molverhältnis von 1:1,75 bis 1:2 umgesetzt werden.

5. Weichspülmittel gemäß Anspruch 1, dadurch gekennzeichnet, daß Mischungen der Komponenten Ab) mitverwendet werden.

6. Weichspülmittel gemäß Anspruch 1, dadurch gekennzeichnet, daß Mischungen der Komponenten Ab1) und Ab3) mitverwendet werden.
